# EUROPÄISCHE PATENTSCHRIFT

(11) **EP 0 556 455 B1**
(45) Veröffentlichungstag und Bekanntmachung des Hinweises auf die Patenterteilung: **18.09.1996**
(21) Anmeldenummer: 92119858.6
(22) Anmeldetag: 21.11.1992
(51) Int. Cl.: G21F 5/00, G21F 1/00, C23C 4/08, C23C 24/10

(54) **Abschirm-Transportbehälter für bestrahlte Kernreaktorbrennelemente und Verfahren zum Aufbringen einer Abschlussschicht auf den Abschirm-Transportbehälter**
Shielded transport container for irradiated fuel elements for nuclear reactor and method for plating a surface layer onto the shielded transport container
Conteneur de transport blindé pour éléments combustibles de réacteur nucléaire irradies et procédé de dépôt d'une couche superficielle sur le conteneur de transport blindé

(30) Priorität: 15.02.1992 DE 4204527
(43) Veröffentlichungstag der Anmeldung: 25.08.1993
(73) Patentinhaber: SIEMPELKAMP GIESSEREI GmbH & CO., D-47803 Krefeld (DE)
(72) Erfinder: Sappok, Manfred, Dr. Dipl.-Phys., W-4154 Tönisvorst 1 (DE)
(74) Vertreter: Andrejewski, Walter, Dr.

(56) Entgegenhaltungen:
- BE-A- 654 700
- DE-A- 1 962 036
- DE-A- 2 023 899
- DE-A- 2 931 747
- DE-B- 2 740 933
- FR-A- 2 347 191
- PATENT ABSTRACTS OF JAPAN vol. 16, no. 158 (E-1191)17. April 1992 & JP-A-04010355
- PATENT ABSTRACTS OF JAPAN vol. 12, no. 5 (C-467)8. January 1988 & JP-A-62161946
- PATENT ABSTRACTS OF JAPAN vol. 16, no. 228 (C-944)27. Mai 1992 & JP-A-04045253

## Beschreibung

### Beschreibung

Die Erfindung betrifft einen Abschirm-Transportbehälter für Kernreaktor-Brennelemente mit einem aus sphärolithischem Gußeisen bestehenden Behälterkörper, der eine Deckelaufnahme aufweist, und mit in die Deckelaufnahme eingepaßtem Deckel, wobei zumindest der Gußkörper des Behälterkörpers eine Oberfläche mit offenen Poren sowie eine Abschlußschicht aus einem Metall oder aus einer Metallegierung der Gruppe "Nickel, Nickelbasislegierung, austenitische Chrom/Nickel-Legierung" aufweist. Ein solcher Abschirm-Transportbehälter dient regelmäßig auch als Abschirm-Lagerbehälter. Auch der in die Deckelaufnahme eingepaßte Deckel kann eine Abschlußschicht aus einem Metall oder aus einer Metallegierung der Gruppe "Nickel, Nickelbasislegierung, austenitische Chrom/Nickel-Legierung" aufweisen. Die Erfindung betrifft fernerhin ein Verfahren zur Herstellung eines solchen Abschirm-Transportbehälters. Gegenstand der Erfindung ist auch eine besondere Verwendung einer aus einer Partikelschmelze erzeugten Schicht.

Abschirm-Transportbehälter des beschriebenen Aufbaus und der beschriebenen Zweckbestimmung werden zum Beladen mit den bestrahlten Brennelementen regelmäßig in ein entsprechendes Brennelementbecken des Kernkraftwerkes eingebracht, in dem sich Wasser befindet, und gleichsam unter Wasser mit den Brennelementen befüllt. Das Becken besitzt regelmäßig eine Auskleidung aus einem Edelstahl, beispielsweise aus 18/8-Chromnickelstahl. Aus elektrochemischen Gründen entsteht beim Einbringen des Behälterkörpers aus Gußeisen ein galvanisches Element und insbesondere ferritisches Eisen aus der Gußmatrix geht in Lösung. Dadurch korrodiert die Edelstahlauskleidung des Brennelementbeckens. Auch wird die Oberfläche des Behälterkörpers störend beeinflußt. Um all dieses zu vermeiden, wird die Abschlußschicht vorgesehen. Diese verhindert die Elementbildung und verhindert damit, daß ferritisches Eisen in Lösung geht und die beschriebenen Korrosionserscheinungen auftreten. Das gilt insbesondere, wenn mit Nickel oder mit einer Nickelbasislegierung gearbeitet wird.

Im Rahmen der bekannten Maßnahmen, von denen die Erfindung ausgeht, wird die Abschlußschicht mit den Hilfsmitteln der Galvanotechnik aufgebracht. Dazu sind entsprechende galvanotechnische Anlagen erforderlich, die wegen der Größe der Abschirm-Transportbehälter sehr aufwendig sind. Die Praxis zeigt, daß die galvanotechnisch aufgebrachten Abschlußschichten in dünnen Schichten von bis zu 200 µm Dicke oder sogar mehr den Anforderungen der Praxis nicht gewachsen sind. Bei unvermeidbaren mechanischen, thermischen oder korrosiven Beanspruchungen zeigen sich in den Abschlußschichten mehr oder weniger punktförmige offene Stellen. Untersuchungen, die nicht zum Stand der Technik gehören, haben gezeigt, daß sich diese offenen Stellen über offenen Poren befinden, die der Gußkörper in seiner Oberfläche zeigt. Dort sind sie unvermeidbar, weil beim galvanotechnischen Aufbringen der Abschlußschichten an den offenen Poren in der Oberfläche des Gußkörpers elektrische Potentiale sich ausbilden, die verhindern, daß die Poren mit dem Nickel oder Nickelbasis-Legierung ausgefüllt werden. Die Poren werden vielmehr lediglich abgedeckt und diese Bereiche der Abschlußschicht sind sehr empfindlich gegen die beschriebenen Beanspruchungen. Um das Entstehen von offenen Stellen zu vermeiden, ist man im Rahmen des galvanotechnischen Aufbringens der Abschlußschichten dazu übergegangen, die Abschlußschichten extrem dick auszuführen, beispielsweise mit Schichtdicken von 1,5 mm, 2,00 mm und mehr. Das ist ebenfalls aufwendig und nichtsdestoweniger nicht ausreichend sicher.

Der Erfindung liegt die Aufgabe zugrunde, einen Abschirm-Transportbehälter des eingangs beschriebenen Aufbaus und der eingangs beschriebenen Zweckbestimmung, der in einem Wasserbecken mit bestrahlten Brennelementen befüllbar ist, zu schaffen, der eine allen Anforderungen genügende Abschlußschicht aus einem Metall oder aus einer Metallegierung der Gruppe "Nickel, Nickelbasislegierung, austenitische Chrom/Nickel-Legierung" aufweist. Der Erfindung liegt fernerhin die Aufgabe zugrunde, ein Verfahren anzugeben, welches zum Aufbringen einer solchen Abschlußschicht besonders geeignet ist.

Zur Lösung dieser Aufgabe in bezug auf die Gestaltung des Abschirm-Transportbehälters lehrt die Erfindung zunächst, daß die Abschlußschicht die Textur einer aus einer Partikelschmelze erstarrten Schicht aufweist, deren Partikel einen Durchmesser besitzen, der kleiner ist als der der offenen Poren, und daß die Abschlußschicht auch die offenen Poren ausfüllt. Die Textur kann der erstarrten Schicht einer Pulverschmelze entsprechen. Das bedeutet, daß die Schicht aus Pulver aufgebaut wurde. Die Textur kann auch der einer Tropfenschmelze entsprechen. Das bedeutet, daß die Schicht aus feinen Tropfen aufgebaut wurde. Das Aufschmelzen der Partikel zur Bildung der Schicht, die die beschriebene Textur aufweist, kann auf beliebige Art und Weise erfolgen und von den Hilfsmitteln der modernen Metallbeschichtungstechnik Gebrauch machen.

Die Erfindung geht von der Erkenntnis aus, daß eine Abschlußschicht, welche die Textur einer aus einer Partikelschmelze erstarrten Schicht aufweist, überraschenderweise auch die offenen Poren des Gußkörpers ausfüllt, wenn die Partikel einen Durchmesser aufweisen, der kleiner ist als der der offenen Poren. Es versteht sich, daß der Durchmesser der Partikel ausreichend klein sein muß. Besonders geeignete Durchmesser können unter Berücksichtigung der Porengröße leicht durch Versuche ermittelt werden. Da bei dem erfindungsgemäßen Abschirm-Transportbehälter die eingangs beschriebenen Probleme nicht mehr auftreten, weil sich unter der Abschlußschicht offene Poren des Gußkörpers nicht mehr befinden, kann erfindungsgemäß mit sehr dünnen Schichtdicken der Abschlußschicht gearbeitet werden. In diesem Zusammenhang lehrt die Erfindung, daß die Abschlußschicht eine Dicke von bis zu 200 µm aufweist. Vorzugsweise weist die Abschlußschicht eine Dicke von etwa 100 µm auf.

Im Rahmen der Erfindung kann die Oberfläche des Gußkörpers des Behälterkörpers mechanisch bearbeitet sein und die Abschlußschicht kann auf die mechanisch bearbeitete Oberfläche aufgebracht sein. Eine mechanisch bearbeitete Oberfläche des Gußkörpers weist die eingangs beschriebenen Poren auf, weil bei der mechanischen Bearbeitung insbesondere die sphärischen Graphitanteile in der Gußmatrix aus dieser herausgerissen werden. Im Rahmen der Erfindung besteht aber überraschenderweise sogar die Möglichkeit, die Abschlußschicht auf die lediglich gereinigte Gußhautoberfläche des Gußkörpers aufzubringen. Auch diese besitzt regelmäßig feine Poren, die erfindungsgemäß verschlossen werden.

Zum Aufbringen der Abschlußschicht kann, wie bereits erwähnt, mit den verschiedensten Beschichtungsverfahren für die Metallbeschichtung von metallischen Oberflächen gearbeitet werden. Vorzugsweise wird erfindungsgemäß mit einem Laserbeschichtungsverfahren gearbeitet. Insoweit ist Gegenstand der Erfindung ein Verfahren zum Aufbringen der Abschlußschicht auf den Gußkörper eines Abschirm-Transportbehälters, wobei dieses Verfahren dadurch gekennzeichnet ist, daß die Partikel durch zumindest einen Laserstrahl ausreichender Energie zur Partikelschmelze vereinigt werden. Nach bevorzugter Ausführungsform wird der Laserstrahl, eine Wechselwirkungszone mit der Oberfläche bildend, auf die zu beschichtende Oberfläche gerichtet sowie längs der zu beschichtenden Oberfläche in Bahnen bewegt, wobei die Partikel in die Wechselwirkungszone eingebracht werden. Die Partikel können als Pulver mittels Sprühdüse aufgebracht bzw. eingebracht werden. Die Partikel können aber auch nach der Methode des Plasmaspritzens aufgebracht bzw. eingebracht werden.

Im folgenden wird die Erfindung anhand einer lediglich ein Ausführungsbeispiel darstellenden Zeichnung auführlicher erläutert. Es zeigen
- Fig. 1: in starker Vergrößerung einen Ausschnitt aus dem Gußkörper eines Abschirm-Transportbehälters mit einer zum Stand der Technik gehörenden Abschlußbeschichtung und
- Fig. 2: in starker Vergrößerung einen Ausschnitt aus dem Gußkörper eines Abschirm-Transportbehälters mit erfindungsgemäßer Abschlußschicht.

In den Figuren erkennt man einen aus sphärolithischem Gußeisen bestehenden Gußkörper, welcher dem Behälterkörper eines Abschirm-Transportbehälters für bestrahlte Kernreaktorbrennelemente angehört. Man erkennt, daß der Gußkörper 1 eine Oberfläche 2 mit offenen Poren 3 aufweist. Auf die Oberfläche ist eine Abschlußschicht 4, die im Ausführungsbeispiel aus Nickel oder aus einer Nickelbasis-Legierung bestehen möge, aufgebracht.

Die Fig. 1 zeigt die bekannte Ausführungsform, bei der die Abschlußschicht 4 galvanotechnisch aufgebracht wurde. Man erkennt mehrere galvanotechnisch aufgebrachte Schichten a bis e einer erheblichen Dicke, - man erkennt fernerhin, daß die offene Pore 3 nicht nur nicht ausgefüllt ist, sondern sich in die galvanotechnisch aufgebrachte Abschlußschicht 4 hinein gleichsam fortgesetzt hat.

Demgegenüber erkennt man in der Fig. 2, daß die Abschlußschicht 4, die die Textur 5 einer aus einer Partikelschmelze erstarrten Schicht aufweist, auch die offene Pore 3 in der Oberfläche 2 des Gußkörpers 1 ausgefüllt hat. Angedeutet wurde, daß die Partikel einen Durchmesser aufweisen, der wesentlich kleiner ist als der der offenen Pore. - Die Textur 5 wurde zur Verdeutlichung übertrieben dargestellt.

Bewährt haben sich die beschriebenen Maßnahmen für Behälterkörper aus sphärolithischem Gußeisen der folgenden Zusammensetzung Kohlenstoff 3,2 bis 3,8 %, Silicium 1,6 bis 2,6 %, Mangan 0,1 bis 0,3 %, Magnesium 0,025 bis 0,06 %, Rest Eisen und übliche Beimengungen. Bewährt hat sich fernerhin die Verwendung von technisch reinem Nickel mit 99 oder mehr Gew.% Nickel, gegebenenfalls mit einem definierten Phosphorzusatz und mit bei technischem Nickel üblichen Beimengungen.

## Patentansprüche

1. Abschirm-Transportbehälter für bestrahlte Kernreaktorbrennelemente,
mit einem aus sphärolithischem Gußeisen bestehenden Behälterkörper, der eine Deckelaufnahme aufweist, und mit in die Deckelaufnahme eingepaßtem Deckel,
wobei zumindest der Gußkörper (1) des Behälterkörpers eine Oberfläche (2) mit offenen Poren (3) sowie eine Abschlußschicht (4) aus einem Metall oder aus einer Metallegierung der Gruppe "Nickel, Nickelbasislegierung, austenitische Chrom/Nickel-Legierung" aufweist, **dadurch gekennzeichnet**, daß die Abschlußschicht (4) die Textur (5) einer aus einer Partikelschmelze erstarrten Schicht aufweist, deren Partikel einen Durchmesser besitzen, der kleiner ist als der der offenen Poren, und daß die Abschlußschicht auch die offenen Poren ausfüllt.

2. Abschirm-Transportbehälter nach Anspruch 1, dadurch gekennzeichnet, daß die Textur (5) der erstarrten Schicht der einer Pulverschmelze entspricht.

3. Abschirm-Transportbehälter nach Anspruch 1, dadurch gekennzeichnet, daß die Textur (5) der erstarrten Schicht der einer erstarrten Tropfenschmelze entspricht.

4. Abschirm-Transportbehälter nach einem der Ansprüche 1 bis 3, dadurch gekennzeichnet, daß die Abschlußschicht (4) eine Dicke von bis zu 200 µm aufweist.

5. Abschirm-Transportbehälter nach einem der Ansprüche 1 bis 4, dadurch gekennzeichnet, daß die Abschlußschicht (4) eine Dicke von etwa 100 µm aufweist.

6. Abschirm-Transportbehälter nach einem der Ansprüche 1 bis 5, dadurch gekennzeichnet, daß die Oberfläche des Gußkörpers(1) mechanisch bearbeitet und die Abschlußschicht (4) auf die mechanisch bearbeitete Oberfläche aufgebracht ist.

7. Abschirm-Transportbehälter nach einem der Ansprüche 1 bis 5, dadurch gekennzeichnet, daß die Abschlußschicht (4) auf die Gußhautoberfläche des Gußkörpers aufgebracht ist.

8. Verfahren zum Aufbringen der Abschlußschicht aus einer Metallegierung der Gruppe "Nickel, Nickelbasislegierung, austenitische Chrom/Nickellegierung" auf die offenporige Oberfläche des Gußkörpers eines Abschirm-Transportbehälters nach einem der Ansprüche 1 bis 7, dadurch gekennzeichnet, daß metallische Partikel aufgebracht werden, deren Durchmesser kleiner ist als der Durchmesser der offenen Poren, und daß die Partikel durch zumindest einen Laserstrahl zur Partikelschmelze vereinigt werden.

9. Verfahren nach Anspruch 8, dadurch gekennzeichnet, daß der Laserstrahl, eine Wechselwirkungszone auf der Oberfläche bildend, auf die zu beschichtende Oberfläche gerichtet sowie längs der zu beschichtenden Oberfläche in Bahnen bewegt wird und daß die Partikel in die Wechselwirkungszone eingebracht werden.

10. Verfahren nach einem der Ansprüche 8 oder 9, dadurch gekennzeichnet, daß die Partikel als Pulver mittels Sprühdüse aufgebracht bzw. eingebracht werden.

11. Verfahren nach einem der Ansprüche 8 oder 9, dadurch gekennzeichnet, daß die Partikel nach der Methode des Plasmaspritzens aufgebracht bzw. eingebracht werden.

## Claims

1. A shielded transport container for irradiated nuclear reactor fuel elements,
having a container body consisting of nodular cast iron, which comprises a cover seating, and having a cover fitted into the cover seating,
wherein at least the cast iron body (1) of the container body has a surface (2) with open pores (3) and has a sealing layer (4) of a metal or of a metal alloy from the group comprising nickel, a nickel-based alloy or an austenitic chromium/nickel alloy, characterised in that the sealing layer (4) has the texture (5) of a layer solidified from a particle melt, the particles of which have a diameter which is smaller than that of the open pores, and that the sealing layer also fills up the open pores.

2. A shielded transport container according to claim 1, characterised in that the texture (5) of the solidified layer corresponds to that of a powder melt.

3. A shielded transport container according to claim 1, characterised in that the texture (5) of the solidified layer corresponds to that of a solidified droplet melt.

4. A shielded transport container according to any one of claims 1 to 3, characterised in that the sealing layer (4) has a thickness of up to 200 um.

5. A shielded transport container according to any one of claims 1 to 4, characterised in that the sealing layer (4) has a thickness of about 100 um.

6. A shielded transport container according to any one of claims 1 to 5, characterised in that the surface of the cast iron body (1) is mechanically worked and the sealing layer (4) is applied to the mechanically worked surface.

7. A shielded transport container according to any one of claims 1 to 5, characterised in that the sealing layer (4) is applied to the surface of the cast iron skin of the cast iron body.

8. A process for applying the sealing layer comprising a metal alloy from the group comprising nickel, a nickel-based alloy or an austenitic chromium/nickel alloy to the open-pored surface of the cast iron body of a shielded transport container according to any one of claims 1 to 7, characterised in that metallic particles are applied, the diameter of which is smaller than the diameter of the open pores, and that the particles are combined to form the particle melt by at least one laser beam.

9. A process according to claim 8, characterised in that the laser beam is directed on to the surface to be coated and is moved in tracks along the surface to be coated, forming a zone of interaction on the surface, and that the particles are introduced into the zone of interaction.

10. A process according to either one of claims 8 or 9, characterised in that the particles are applied or introduced as powder by means of a spray nozzle.

11. A process according to either one of claims 8 or 9, characterised in that the particles are applied or introduced by the plasma-spraying method.

## Revendications

1. Conteneur de transport blindé pour éléments combustibles de réacteur nucléaire irradiés,
comprenant un corps de conteneur en fonte nodulaire qui comporte un logement de couvercle et un couvercle inséré dans le logement de couvercle,
au moins le corps en fonte (1) du corps de conteneur présentant une surface (2) à pores ouverts (3) ainsi qu'une couche superficielle (4) réalisée en métal ou dans un alliage métallique du groupe « nickel, alliage à base de nickel, alliage austénitique chrome/nickel », caractérisé en ce que la couche superficielle (4) présente la texture (5) d'une couche solidifiée à partir d'un bain de particules dont les particules présentent un diamètre inférieur à celui des pores ouverts, et en ce que la couche superficielle remplit aussi les pores ouverts.

2. Conteneur de transport blindé selon la revendication 1, caractérisé en ce que la texture (5) de la couche solidifiée correspond à celle d'un bain de poudre.

3. Conteneur de transport blindé selon la revendication 1, caractérisé en ce que la texture de la couche solidifiée correspond à celle d'un bain de gouttes solidifié.

4. Conteneur de transport blindé selon l'une des revendications 1 à 3, caractérisé en ce que la couche superficielle (4) présente une épaisseur pouvant atteindre 200 µm.

5. Conteneur de transport blindé selon l'une des revendications 1 à 4, caractérisé en ce que la couche superficielle (4) présente une épaisseur d'environ 100 µm.

6. Conteneur de transport blindé selon l'une des revendications 1 à 5, caractérisé en ce que la surface du corps en fonte (1) est usinée mécaniquement, et la couche superficielle (4) est déposée sur la surface usinée mécaniquement.

7. Conteneur de transport blindé selon l'une des revendications 1 à 5, caractérisé en ce que la couche superficielle (4) est déposée sur la peau superficielle du corps en fonte.

8. Procédé de dépôt de la couche superficielle en alliage métallique du groupe « nickel, alliage à base de nickel, alliage austénitique chrome/nickel » sur la surface à pores ouverts du corps en fonte d'un conteneur de transport blindé conforme à l'une des revendications 1 à 7, caractérisé en ce que des particules métalliques sont déposées dont le diamètre est inférieur au diamètre des pores ouverts, et en ce que les particules sont réunies en un bain de particules par au moins un faisceau laser.

9. Procédé selon la revendication 8**,** caractérisé en ce que le faisceau laser est orienté, en formant une zone d'interaction, vers la surface à revêtir et est déplacé en bandes le long de la surface à revêtir, et en ce que les particules sont introduites dans la zone d'interaction.

10. Procédé selon l'une des revendications 8 ou 9, caractérisé en ce que les particules sont déposées ou introduites sous forme de poudre au moyen d'un pulvérisateur.

11. Procédé selon l'une des revendications 8 ou 9, caractérisé en ce que les particules sont déposées ou introduites selon la méthode de la pulvérisation au plasma.
